# FASCICULE DE BREVET EUROPEEN

(11) **EP 0 658 636 B1**
(45) Date de publication et mention de la délivrance du brevet: **29.12.1999**
(21) Numéro de dépôt: 94470040.0
(22) Date de dépôt: 21.11.1994
(51) Int. Cl.: C23F 11/18, C23G 1/00, C23C 22/68

(54) **Procédé de protection contre la corrosion d'une tôle d'acier revêtue d'un alliage Zn-Ni sue l'une de ses faces**
Verfahren zum Korrosionsschutz von Stahblech, einsetig beschichted mit einer Zn-Ni Legierung
Corrosion protecting process for steel sheet, plated on one side with a Zn-Ni allog

(30) Priorité: 14.12.1993 FR 9315196
(43) Date de publication de la demande: 21.06.1995
(73) Titulaire: SOLLAC, 92800 Puteaux (FR)
(72) Inventeur: Schwendimann, Christian, F-57070 Metz (FR); Keller, Jean, F-57190 Florange (FR); Auger, Jean-Luc, F-57290 Fameck (FR); Fatrez, Philippe, F-57070 Chieulles (FR)
(74) Mandataire: Ventavoli, Roger

(56) Documents cités:
- DE-A- 4 228 470
- FR-A- 1 080 119
- FR-A- 2 098 832
- GB-A- 1 182 247
- US-A- 3 522 093
- DATABASE WPI Week 7743, Derwent Publications Ltd., London, GB; AN 77-76772Y & JP-A-52 110 242 (NIPPON PAINT) 16 Septembre 1977
- The international Water Conference,35th Annual Meeting, October 1974, Pages 169-176.Engineers Society of Western Pennsylvania,Pittsburgh (US)

## Description

L'invention concerne le domaine des inhibiteurs de corrosion dont on enduit la surface des métaux, notamment de l'acier, préalablement à leur stockage.

Différentes solutions renfermant des inhibiteurs de corrosion sont utilisées par les sidérurgistes pour enduire, conjointement aux huiles, la surface des tôles d'acier après leur laminage et avant leur conditionnement en bobines et leur expédition chez le client qui les a commandées. Ces inhibiteurs de corrosion ont pour fonction de passiver la surface du produit (cas des inhibiteurs passivants, à base, par exemple de nitrites) en y formant un film protecteur, ou de former des composés précipitant à la surface du produit et y formant un film protecteur (cas des inhibiteurs non passivants, à base, par exemple, de phosphates), ou de provoquer une neutralisation ou une alcalinisation du milieu avoisinant la surface et une adsorption (cas des inhibiteurs organiques à base d'amines). Ces inhibiteurs peuvent également servir de lubrifiants lors des opérations ultérieures d'écrouissage de la tôle.

Cette protection des tôles par de tels inhibiteurs est particulièrement nécessaire dans le cas des tôles d'acier qui ont été revêtues par électrodéposition sur une seule de leurs faces. D'une part, au cours des différentes étapes liées à ce traitement, la tôle est en contact avec différents liquides qui peuvent être agressifs pour la face non revêtue s'ils ne sont pas, par la suite, totalement éliminés : les solutions de dégraissage et d'avivage, l'électrolyte, les fluides de rinçage... De plus l'atmosphère de la ligne d'électrodéposition est chargée de sels d'électrolyte et d'acide. Toutes les conditions sont donc réunies pour nécessiter un traitement de la face non revêtue de la tôle par un inhibiteur de corrosion, afin d'éviter sa piqûration pendant le stockage de la bobine.

Les inhibiteurs contenant à la fois du nitrite de sodium NaNO₂ et des azoles ont prouvé leur efficacité pour la protection des tôles d'acier. Ils ne sont cependant pas utilisables sur les tôles dont une seule face est revêtue et comporte, par exemple, un dépôt d'un alliage zinc-nickel, car le contact lors du bobinage entre ce revêtement et l'inhibiteur déposé sur la face nue de la spire voisine provoque l'apparition de taches sur la couche de zinc-nickel. Ils ne risquent toutefois pas de générer des nitrosamines lors d'un éventuel réchauffage ultérieur de la tôle, contrairement aux amines. Les nitrosamines étant connues pour leurs propriétés carcinogènes, une telle possibilité de formation doit être évitée.

DE-A-4 228 470 décrit un procédé de phosphatation de tôles d'aciers revêtues sur l'une de ses faces d'un alliage Zn-Ni. L'article "Electrochemical Investigation of Passivating Systems" paru dans The Internation Water Conference, 35^{th} Annual Meeting, Octobre 1974 décrit à la page 172 une solution de passivation d'acier contenant 0,25% NaH₂PO₄, 0,25% Na₂HPO₄ et 0,5% NaNO₂.

Le but de l'invention est de proposer un procédé de protection contre la corrosion pouvant être employé dans le cas des tôles d'acier revêtues sur une seule de leurs faces, sans conduire à la détérioration de la face revêtue et à la génération de composés toxiques lors d'un chauffage ultérieur.

A cet effet, l'invention a pour objet un procédé de protection contre la corrosion d'une tôle d'acier qui a été, au préalable, revêtue sur l'une de ses faces d'un alliage Zn-Ni, caractérisé en ce qu'on dépose sur au moins une face de ladite tôle lorsqu'elle est en défilement une couche d'un inhibiteur constitué par une solution aqueuse renfermant 0,01 à 0,3 mol/l d'un nitrite de métal alcalin, 0,01 à 0,3 mol/l d'un orthophosphate tertiaire d'un métal alcalin, et de l'acide orthophosphorique à raison d'une quantité suffisante pour maintenir le pH de ladite solution, mesuré à température ambiante, entre 6,9 et 7,2, ladite couche renfermant 2 à 6 mg/m² dudit métal alcalin calculé en sodium, et en ce qu'on procède ensuite au séchage de ladite couche, puis à un huilage et à un bobinage de ladite tôle.

Comme on l'aura compris, l'invention consiste à rajouter conjointement un phosphate d'un métal alcalin et de l'acide phosphorique aux inhibiteurs connus à base de nitrite de sodium, dans des proportions bien déterminées, de telle manière qu'on obtienne une solution neutre, non agressive pour la face revêtue des tôles monoface zinc-nickel, et à appliquer la solution obtenue sur au moins une face desdites tôles en défilement.

Les inventeurs ont constaté que l'apparition de taches sur le revêtement de zinc-nickel de la face revêtue des tôles dont la face nue est protégée par les inhibiteurs au nitrite de sodium était due à la basicité prononcé et à l'absence de milieu tampon de ces inhibiteurs. Leur pH est d'environ 9 à 11, ce qui provoque une corrosion alcaline du revêtement par formation de zincates. L'idée à la base de l'invention est qu'il est possible d'éviter cette corrosion alcaline en tamponnant l'inhibiteur à un pH neutre, compatible avec la passivation du fer. Ceci peut être réalisé en ajoutant au nitrite de sodium un sel tampon. Un mélange d'orthophosphate de sodium Na₃PO₄ et d'acide orthophosphorique H₃PO₄ est particulièrement indiqué (le sodium pouvant être remplacé par un autre métal alcalin tel que le potassium). En effet, les ions nitrite et les ions orthophosphate ont des effets synergiques dans leur action anti-corrosion, les premiers agissant comme inhibiteurs neutralisants et les seconds comme inhibiteurs passivants.

Le fait de prévoir un milieu tampon accompagnant l'inhibiteur de corrosion s'accorde bien avec l'exécution d'un rinçage acide préalablement à l'enduction de la tôle, et avec la présence éventuelle d'ions K⁺, Zn ²⁺ et Ni ²⁺ dans l'atmosphère de la halle d'électrodéposition et de bobinage. Il est, pour cela, impératif que le tampon impose un pH non inférieur à 6,9, mesuré à température ambiante (donc sur l'inhibiteur mis en solution aqueuse et non encore appliqué sur la tôle).

L'inhibiteur de corrosion utilisé dans l'invention est une solution aqueuse d'un nitrite de métal alcalin à une concentration de 0,01 à 0,3 mol/l, et d'un orthophosphate tertiaire alcalin à une concentration de 0,01 à 0,3 mol/l, et renfermant également de l'acide phosphorique à une concentration telle qu'elle impose à la solution un pH compris entre 6,9 et 7,2 mesuré à température ambiante. Il est également souhaitable que les concentrations molaires en ions alcalins du nitrite et en ions alcalins du phosphate ne diffèrent pas de plus de 15 %. A titre d'exemple, de très bons résultats ont été obtenus avec une solution renfermant 6 g/l de nitrite de sodium, 10 g/l d'orthophosphate de sodium Na₃PO₄, 12H₂O, la quantité d'acide orthophosphorique permettant d'ajuster le pH à 7, et un agent mouillant non ionique.

On a testé son efficacité en appliquant sur une tôle non huilée une solution corrosive d'ions chlorure, en huilant le métal et en le soumettant à des cycles comportant successivement 8 heures d'exposition à une atmosphère humide et 16 heures d'exposition à une atmosphère sèche. Après 68 heures d'un tel traitement, on observe deux fois moins de piqûres sur la tôle lorsqu'elle a été revêtue d'une solution de cet inhibiteur préalablement à l'application de la solution corrosive.

Optionnellement, on peut ajouter à cette solution d'inhibiteur un agent mouillant non ionique ou anionique, tel qu'un ester phosphorique. On pallie ainsi la mauvaise mouillabilité de la couche de zinc-nickel, et ce, sans utiliser de produits à base d'amines dans l'inhibiteur. Conjointement à l'agent mouillant, il est souhaitable d'ajouter un anti-mousse. Les quantités ajoutées peuvent être par exemple, de 1 à 5 ml/l d'agent mouillant et de 0,2 à 1 ml/l d'anti-mousse.

L'application de l'inhibiteur s'inscrit dans le schéma suivant :
- électrozingage de la tôle sur une de ses faces par un alliage zinc-nickel ;
- rinçage acide, puis rinçage à l'eau déminéralisée de la tôle ;
- application de la solution d'inhibiteur ;
- séchage de la tôle, entraînant l'évaporation de l'eau ;
- huilage de la tôle ;
- bobinage de la tôle, et stockage ou expédition de la bobine.

Différents modes d'application de l'inhibiteur sont envisageables, par exemple à l'aide de rouleaux essoreurs entre lesquels défile la tôle, et dont les parties inférieures trempent dans des bacs contenant la solution renfermant l'inhibiteur. Ces rouleaux essoreurs doivent appliquer par exemple 1 à 2 ml de solution par m² de tôle (sur chaque face concernée par le traitement), correspondant à une quantité de sodium de 2 à 6 mg/m². Il est entendu qu'on peut, au choix, revêtir les deux faces de la tôle ou seulement la face nue.

## Revendications

1. Procédé de protection contre la corrosion d'une tôle d'acier qui a été, au préalable, revêtue sur l'une de ses faces d'un alliage Zn-Ni, caractérisé en ce qu'on dépose sur au moins une face de ladite tôle lorsqu'elle est en défilement une couche d'un inhibiteur constitué par une solution aqueuse renfermant 0,01 à 0,3 mol/l d'un nitrite de métal alcalin, 0,01 à 0,3 mol/l d'un orthophosphate tertiaire d'un métal alcalin, et de l'acide orthophosphorique à raison d'une quantité suffisante pour maintenir le pH de ladite solution, mesuré à température ambiante, entre 6,9 et 7,2, ladite couche renfermant 2 à 6 mg/m² dudit métal alcalin calculé en sodium, et en ce qu'on procède ensuite au séchage de ladite couche, puis à un huilage et à un bobinage de ladite tôle.

2. Procédé selon la revendication 1, caractérisé en ce que les concentrations molaires en ions de métal alcalin du nitrite et de l'orthophosphate tertiaire ne diffèrent pas de plus de 15%.

3. Procédé selon la revendication 1 ou 2, caractérisé en ce que ladite solution renferme également un agent mouillant.

4. Procédé selon l'une des revendications 1 à 3, caractérisé en ce que ledit agent mouillant est un agent mouillant non ionique ou anionique.

5. Procédé selon l'une des revendications 1 à 4, caractérisé en ce que ladite solution aqueuse renferme également un agent anti-mousse.

## Patentansprüche

1. Verfahren zum Schutz eines Stahlbleches gegen Korrosion, das vorab auf einer seiner Seiten mit einer Zn-Ni-Legierung beschichtet worden ist, dadurch gekennzeichnet, dass auf wenigstens einer Seite dieses Bleches während seines Vorschubs eine Schicht cines Schutzmittels abgeschieden wird, das aus einer wässrigen Lösung besteht, die 0,01 bis 0,3 mol/l eines Nitrits eines Alkalimetalls, 0,01 bis 0,3 mol/l eines tertiären Orthophosphats eines Alkalimetalls sowie eine derartige Menge an Orthophosphorsäure enthält, dass der pH-Wert der Lösung bei Umgebungstemperatur zwischen 6,9 und 7,2 gehalten wird, wobei die genannte Schicht 2 bis 6 mg/m² des Alkalimetalls berechnet als Natrium enthält und dass anschließend eine Trocknung der Schicht, ein Fettauftrag und eine Aufwicklung des Bleches durchgeführt wird.

2. Verfahren nach Anspruch 1, dadurch gekennzeichnet, dass die Mol-Konzentrationen der Ionen des Alkalimetalls des Nitrits und des tertiären Orthophosphats um nicht mehr als 15 % voneinander abweichen.

3. Verfahren nach Anspruch 1 oder 2, dadurch gekennzeichnet, dass die Lösung außerdem ein Benetzungsmittel enthält.

4. Verfahren nach einem der Ansprüche 1 bis 3, dadurch gekennzeichnet, dass das Benetzungsmittel ein nicht ionisches oder anionisches Benetzungsmittel ist.

5. Verfahren nach einem der Ansprüche 1 bis 4, dadurch gekennzeichnet, dass die wässrige Lösung außerdem ein schaumbremsendes Mittel enthält.

## Claims

1. Process of anticorrosion protection of a sheet of steel which has been precoated on one of its faces with a Zn-Ni alloy, characterized in that, while the sheet is travelling through, a layer of an inhibitor is deposited on at least one face of the said sheet, this inhibitor consisting of an aqueous solution containing 0.01 to 0.3 mol/l of an alkali metal nitrite, 0.01 to 0.3 mol/l of a tertiary orthophosphate of an alkali metal, and orthophosphoric acid in an amount which is sufficient to keep the pH of the said solution, measured at ambient temperature, between 6.9 and 7.2, the said layer containing 2 to 6 mg/m² of the said alkali metal calculated as sodium, and in that drying of the said layer is then carried out, followed by oiling and winding of the said sheet.

2. Process according to Claim 1, characterized in that the molar concentrations of alkali metal ions of the nitrite and of the tertiary orthophosphate do not differ by more than 15 %.

3. Process according to Claim 1 or 2, characterized in that the said solution also contains a wetting agent.

4. Process according to one of Claims 1 to 3, characterized in that the said wetting agent is a nonionic or anionic wetting agent.

5. Process according to one of Claims 1 to 4, characterized in that the said aqueous solution also contains a foam-suppressing agent.
